# EUROPÄISCHE PATENTSCHRIFT

(11) **EP 0 815 291 B1**
(45) Veröffentlichungstag und Bekanntmachung des Hinweises auf die Patenterteilung: **28.04.1999**
(21) Anmeldenummer: 96907440.0
(22) Anmeldetag: 11.03.1996
(51) Int. Cl.: C25D 3/22, C25D 3/56

(54) **LÖSUNG ZUM ELEKTROLYTISCHEN ABSCHEIDEN VON ZINK- ODER ZINKLEGIERUNGSÜBERZÜGEN**
SOLUTION FOR USE IN THE ELECTROLYTIC DEPOSITION OF ZINC OR ZINC-ALLOY COATINGS
SOLUTION POUR DEPOSER PAR ELECTROLYSE DES REVETEMENTS DE ZINC OU D'ALLIAGE DE ZINC

(30) Priorität: 10.03.1995 DE 19509713
(43) Veröffentlichungstag der Anmeldung: 07.01.1998
(73) Patentinhaber: ATOTECH Deutschland GmbH, 10553 Berlin (DE)
(72) Erfinder: URRUTIA DESMAISON,Gonzalo , Dr., D-10587 Berlin (DE); TORRE NOCEDA , Santiago, E-48990 Guecho-Vizcaya (ES)
(74) Vertreter: Effert, Bressel und Kollegen
(86) Internationale Anmeldenummer: EP9601048
(87) Internationale Veröffentlichungsnummer: WO9628590

(56) Entgegenhaltungen:
- DE-A- 3 721 416
- US-A- 3 869 358
- CHEMICAL ABSTRACTS, vol. 119, no. 26, 27.Dezember 1993 Columbus, Ohio, US; abstract no. 280865m, XP002009087 & SU,A,1 776 702 (DOBROVOLSKIS) 23.November 1992
- CHEMICAL ABSTRACTS, vol. 110, no. 6, 6.Februar 1989 Columbus, Ohio, US; abstract no. 47398r, XP000181839 & SU,A,1 425 258 (KRIVORUCHKO) 23.Oktober 1986
- CHEMICAL ABSTRACTS, vol. 85, no. 10, 6.September 1976 Columbus, Ohio, US; abstract no. 70072d, XP002009089 & JP,A,07 623 439 (SAITO) 25.Februar 1976
- CHEMICAL ABSTRACTS, vol. 116, no. 14, 6.April 1992 Columbus, Ohio, US; abstract no. 138726, Seite 645; XP002009090 & SU,A,1 675 395 (REZAITE) 7.Oktober 1991

## Beschreibung

Die Erfindung betrifft eine wäßrige alkalische cyanidfreie Lösung zum elektrolytischen Abscheiden von glänzenden und blasenfreien Zink- oder Zinklegierungsüberzügen mit gleichmäßiger Schichtdicke auf gekrümmten Substratoberflächen.

Elektrolytische Zink- oder Zinklegierungsbäder werden zur Abscheidung von Zinküberzügen oder deren Legierungen verwendet. Die Schichten erfüllen hierbei zum einen eine dekorative Aufgabe. Daher müssen die Schichten gleichmäßig glänzend sein. Dies schließt ein, daß in einem weiten Stromdichtebereich, beispielsweise von 0,1 A/dm² bis 15 A/dm², keine grobkörnigen Metallschichten (sogenannte Anbrennungen) abgeschieden werden und daß sich keine matten Zinkschichten und keine Poren im Überzug bilden.

Vor allem werden Zink- und Zinklegierungsschichten als Korrosionsschutz für unedlere und korrosionsanfällige Substratmaterialien eingesetzt, wie beispielsweise Eisenmetalle. Insbesondere aus Draht geformte Produkte sowie Schrauben, Muttern, Metallbeschläge, beispielsweise für Motorteile, aus Eisen oder Stahl werden mit Zinkschichten überzogen, um diese gegen Rost zu schützen.

Der Korrosionsschutz wird in vielen Fällen durch eine Nachbehandlung der Zink- und Zinklegierungsschichten mit Chromatierlösungen verbessert, wobei sich auf den Zinkschichten Chromatierschichten bilden. Diese sind gefärbt und können je nach Zusammensetzung der Chromatierlösungen in unterschiedlichen Farbtönen erzeugt werden. Dadurch werden weitere dekorative Gestaltungsmöglichkeiten eröffnet. Die Zinkschichten müssen daher außerdem eine gute Chromatierbarkeit ermöglichen. Dies schließt ein, daß die Chromatierschicht auf der Zinkschicht gut haftet und keine Risse bildet, da die Korrosionsbeständigkeit der chromatierten Zink- und Zinklegierungsschichten sonst nur sehr gering wäre.

Sehr wichtig ist auch, daß die abgeschiedenen Zinküberzüge gut auf der Unterlage haften und keine Blasen bilden.

Zinkbäder zum elektrolytischen Abscheiden derartiger Zinküberzüge werden in verschiedenen Druckschriften beschrieben.

Bekannt sind seit langem cyanidische Badtypen, in denen Zinksalze als Cyanidkomplexe gelöst sind. Diese Bäder sind stark alkalisch. Die aus diesen Lösungen abgeschiedenen Schichten sind ausreichend glatt und glänzend, insbesondere wenn organische Additivverbindungen, wie beispielsweise Gelatine, Peptone, Natriumsulfit, Thioharnstoff, Polyvinylalkohol, Aldehyde, Ketone oder Salze organischer Säuren verwendet werden.

Wegen der hohen Giftigkeit dieser Lösungen und wegen des damit verbundenen hohen Aufwandes zur Arbeitssicherheit beim Umgang mit diesen Lösungen sowie bei der Abwasserbehandlung sind diese Badtypen jedoch nicht mehr praktikabel. Daher wurden cyanidfreie Lösungen entwickelt.

In DE 25 25 264 C2 ist ein alkalisches cyanidfreies Zinkbad, enthaltend ein Zinksalz, Alkalihydroxid, mindestens einen organischen Glanzzusatz und das Reaktionsprodukt einer ungesättigten heterocyclischen, mindestens zwei Stickstoffatome mit Ring enthaltenden Kohlenwasserstoffverbindung mit einem Epihalogenhydrin oder mit einem Glycerolhalogenhydrin, beschrieben.

Mit diesem Bad können glänzende bis hochglänzende, eingeebnete Zinküberzüge abgeschieden werden.

In US-A 40 30 987 sind cyanidfreie Bäder zum Abscheiden von Zink beschrieben, die zusätzlich zu den Zinkverbindungen und Alkalihydroxid zur Einstellung eines hohen pH-Wertes Glanzbildner aus der Gruppe der aromatischen Aldehyde und eines Diallylammonium-Schwefeldioxid-Copolymers mit der allgemeinen Strukturformel enthalten. Mit diesen Bädern können gleichmäßig glänzende, Oberflächenrauheiten des Substrats einebnende Zinkschichten erzeugt werden. Außerdem werden den Cyanidbädern vergleichbare Abscheidungsgeschwindigkeiten für die Zinküberzüge bei vorgegebener kathodischer Stromdichte erreicht.

In US-A 41 34 804 sind cyanidfreie Bäder offenbart, die zusätzlich zu den Zinkverbindungen und Alkalihydroxid die in US-A 40 30 987 beschriebenen Diallylammonium-Schwefeldioxid-Copolymere enthalten. Zusätzlich zu den Diallylammonium-Schwefeldioxid-Copolymeren enthalten die dort beschriebenen Bäder anstelle von Aldehyden eine quaternäre Pyridinverbindung, beispielsweise N-Benzyl-3-methylcarboxylat-pyridiniumchlorid und Nicotinsäure-N-oxid.

In US-A 38 56 637 sind cyanidfreie oder weitgenend cyanidfreie Zinkbäder beschrieben, enthaltend lösliche Zinkverbindungen, einen Glanzbildner und ein alkalisches Metallsilikat zur Vermeidung matter, schmieriger oder schmutziger Metallüberzüge. Als Glanzbildner werden beispielsweise alkalische Amin-Epichlorhydrin-Reaktionsprodukte angegeben.

In US-A 38 69 358 ist ein wäßriges alkalisches Zinkatbad offenbart, das weniger als 15 g Cyanid/Liter Lösung enthält und zusätzlich eine lösliche Zinkverbindung sowie wenigstens eine wasserlösliche Verbindung mit tertiären und/ oder quaternären Amingruppen, die durch Polymerisation eines aliphatischen Amins mit Epihalohydrin hergestellt wird.

Mit den vorgenannten Zinkbädern können zwar glänzende, aber keine gleichmäßig dicken Zinküberzüge abgeschieden werden.

Insbesondere bei zu beschichtenden Werkstücken, die zum einen scharfkantig sind und/oder Spitzen und Ecken aufweisen und zum anderen den Anoden gegenüberliegende konkave Oberflächenbereiche aufweisen, müssen möglichst gleichnmäßig dicke Schichten abschieden werden, damit die insgesamt abzuscheidende Metallmenge möglichst gering ist. Bei größeren Schichtdicken unterschieden an den verschiedenen Oberflächenbereichen mit unterschiedlicher Krümmung werden mit den bekannten Bädern daher unter ungünstigen Bedingungen an einigen Stellen bereits sehr dicke Schichten erzeugt, während sich der Zinküberzug an anderen Stellen noch kaum gebildet hat. Mit dünnen Schichten kann keine ausreichende Einebnung auf der Substratoberfläche vorhandener Rauheiten erreicht werden. Daher müssen mit den herkömmlichen Bädern üblicherweise große Metallmengen abgeschieden werden, so daß der Betrieb mit diesen Bädern kostspielig ist. Die Werkstücke müssen außerdem lange im Galvanisierbad behandelt werden, und es werden große Mengen der Badzusätze verbraucht.

Überdies führen lange elektrolytische Metallisierungszeiten zu einer erhöhten Tendenz der Blasenbildung. Da an einigen Stellen des Werkstückes zwangsläufig relativ dicke Zinkschichten gebildet werden, wird die Haftfestigkeit des Zinküberzuges auf der Werkstückunterlage verringert. Dies kann unter anderem durch geringe Eigenspannungen in der abgeschiedenen Zinkschicht verursacht werden.

In der deutschen Offenlegungsschrift 37 21 416 wird ein Verfahren zum galvanischen Verzinken von Gegenständen aus Metallen beschrieben, bei dem ein cyanidfreies, alkalisches Verzinkungsbad eingesetzt wird, das als organischen Zusatz ein Produkt enthält, welches durch Polymerisation von Dimethylammoniumchlorid- bzw. -bromid in Anwesenheit von Schwefeldioxid als Polymerisationsanreger bei einer Temperatur zwischen 85 und 115 °C hergestellt wird.

Der vorliegenden Erfindung liegt von daher das Problem zugrunde, die Nachteile im Stande der Technik zu vermeiden und eine wäßrige Lösung zum elektrolytischen Abscheiden glänzende und auch nach dem Tempern blasenfreie Zink- oder Zinklegierungsüberzüge zu finden und insbesondere eine gleichmäßige Schichtdickenverteilung der Zinküberzüge auch auf gekrümmten Oberflächen zu erzeugen.

Das Problem wird gelöst durch die Lösung und die Verwendung der Lösung nach den Ansprüchen 1 und 15. Bevorzugte Ausführungsformen der Erfindung sind in den Unteransprüchen angegeben.

Die Aufgabe wird insbesondere gelöst durch eine wäßrige alkalische cyanidfreie Lösung zum elektrolytischen Abscheiden von Zink- oder Zinklegierungsüberzügen mindestens enthaltend
eine Zinkionenquelle, ein Alkalisierungsmittel und ein Diallylammonium-Schwefeldioxid-Copolymer mit der allgemeinen Strukturformel mit einem mittleren Molekulargewicht von 240 g/Mol bis 10.000 g/Mol, wobei R1 und R2 unabhängig voneinander gewählt werden und Wasserstoff, Alkyl, Hydroxyalkyl, Alkenyl, Alkinyl, Aralkyl oder Phenyl und X⁻ = F-, Cl⁻, Br⁻, I⁻ sind.

Ferner kann die Lösung auch ein Amin-Epichlorhydrin-Copolymer, das durch Umsetzung von Epichlorhydrin mit Verbindungen, ausgewählt aus der Gruppe der Amine, Diamine und Triamine, erhältlich sind, enthalten.

Insbesondere geeignet sind Amin-Epichlorhydrin-Copolymere mit der allgemeinen Strukturformel wobei R1 und R2 unabhängig voneinander gewählt werden und Wasserstoff, Alkyl, Hydroxyalkyl, Alkenyl, Alkinyl, Aralkyl oder Phenyl sind, X⁻ = F⁻, Cl⁻, Br⁻, I⁻ und
0 ≤ y ≤ 20 ist, enthalten.

Die erfindungsgemäßen Diallylammonium-Schwefeldioxid-Copolymere und Amin-Epichlorhydrin-Copolymere werden dem Bad als Grundadditive zugegeben.

Mit dieser Badlösung ist es möglich, auch komplex geformte Werkstücke mit im wesentlichen gleichmäßiger Schichtdicke an allen Stellen der Werkstückoberfläche zu beschichten. Insbesondere an scharfkantigen Oberflächenstellen, beispielsweise an Spitzen und Ecken werden üblicherweise hohe Metallschichtdicken erzeugt, während die Schichtdicken der den Anoden gegenüberliegenden konkaven Oberflächenbereichen bei Verwendung herkömmlicher Bäder außerordentlich gering sein können. Mit dem vorgenannten Bad werden dagegen an den bezeichneten Oberflächenstellen im wesentlichen gleichmäßig dicke Schichten erhalten.

Zur Bestimmung der Gleichmäßigkeit der Schichtdickenverteilung können beispielsweise die Dicken von Zink- oder Zinklegierungen auf in einer sogenannten Hullzelle beschichten Metallblechen an unterschiedlichen Stellen, die mit unterschiedlichen Stromdichten beschichtet wurden, bestimmt werden. Das Verhältnis der Dicke einer Schicht, abgeschieden bei einer hohen Stromdichte (beispielsweise 3 A/dm²), zu einer Schicht, abgeschieden bei einer niedrigen Stromdichte (beispielsweise 0,5 A/dm²), weist bei herkömmlichen Badtypen einen hohen Wert auf. Im Falle der angegebenen Stromdichten erreicht dieses Verhältnis Werte von mindestens 3,4.

Mit dem erfindungsgemäßen Bad werden an den bezeichneten Stellen des im Hullzellenversuch beschichteten Metallbleches Schichten mit Schichtdickenverhältnissen von weniger als 2,4 und häufig kleineren Werten als 2 erhalten. Dies bedeutet, daß im Verhältnis zu Stellen auf komplex geformten Werkstükken, an denen sich durch scharfkantige Oberflächenstrukturen hohe Stromdichten ausbilden, auch an Stellen mit niedriger Stromdichte, beispielsweise an den Anoden gegenüberliegenden konkaven Oberflächenbereichen, eine ausreichend dicke Zink- oder Zinklegierungsschicht erzeugt werden kann.

Weiterhin ist es mit dem erfindungsgemäßen Bad möglich, in einem großen Stromdichtebereich glänzende Schichten blasenfrei abzuscheiden. Die Schichten weisen innerhalb eines großen Stromdichtebereiches keine Schleier auf, es werden keine grobkristallinen Überzüge erzeugt, und die Haftung der Schichten auf der Substratoberfläche ist ausreichend hoch, so daß sich Blasen und andere Abhebungen nicht zwischen der Schicht und der Unterlage bilden.

Darüber hinaus sind die Schichten duktil. Daher können derartig beschichtete Werkstücke ohne Probleme mechanisch verarbeitet werden, beispielsweise durch Biegen. Die Korrosionsbeständigkeit der Schichten ist sehr gut sowohl gegen die Bildung von sogenanntem Weißrost, d.h. die Schicht ist selbst beständig gegen Korrosion, als auch gegen Rotrost, der bei der Beschichtung von Eisensubstraten auftreten kann und durch Korrosion des Substrats verursacht wird.

Die Schichten sind ferner gut chromatierbar. Die auf den Schichten gebildete Chromatierschicht haftet gut und weist eine hohe Korrosionsbeständigkeit auf. Es können sowohl blaue, gelbe, grüne als auch schwarze Chromatierschichten erzeugt werden.

Ein weiterer Vorteil des erfindungsgemäßen Bades besteht in der hohen Stabilität der verwendeten Additivverbindungen. Bei Stillstandszeiten des Bades wird die Wirksamkeit dieser Verbindungen nicht verringert. Die Badlösung kann bei hohen, beispielsweise bei 35 °C bis 40 °C, oder tiefen Temperaturen, beispielsweise Raumtemperatur oder darunter, eingesetzt werden. Durch geeignete Wahl der Konzentration der enthaltenen Additivverbindungen und geeigneter weiterer Verbindungen können sowohl hochglänzende als auch halbglänzende Überzüge erzeugt werden. Die Stromausbeute bei der Metallabscheidung ist selbst bei Zinkgehalten von 8 g/l bis 10 g/l Lösung sehr hoch. Der Arbeitsbereich ist mit 4 g Zinkionen/l bis 40 g/l Lösung, ohne daß sich Anbrennungen bilden, und insbesondere von 5 g/l bis 18 g/l Lösung, bei sehr guter Schichtdickenverteilung im gesamten Stromdichtebereich sehr gut. Es ist ferner möglich, Schichten von bis zu 30 µm Dicke ohne Bildung von Blasen abzuscheiden.

In einer bevorzugten Ausführungsform der Erfindung wird eine Beschichtungslösung verwendet, in der Diallylammonium-Schwefeldioxid-Copolymere mit einem mittleren Molekulargewicht von 240 - 10000 g/Mol oder wenig darüber und vorzugsweise mit einem Molekulargewicht von 500 g/Mol bis etwa 6000 g/Mol enthalten sind. Besonders gut geeignet sind Diallylammonium-Schwefeldioxid-Copolymere mit n ≥ m > 0 sowie mit R1 = R2 = Methyl. Bei Verwendung von Diallylammonium-Schwefeldioxid-Copolymeren mit zu hohem Molekulargewicht steigt die Tendenz der Blasenbildung in den Schichten. Beispielsweise können mit einem Bad, in dem Diallylammonium-Schwefeldioxid-Copolymere mit einem Molekulargewicht von 100.000 enthalten sind, keine blasenfreien Überzüge erhalten werden.

Besonders gut geeignet ist Diallyldimethylammoniumchlorid-Schwefeldioxid-Copolymer als Diallylammonium-Schwefeldioxid-Copolymer.

Die Beschichtungslösung kann ferner zusätzlich eine homopolymere Verbindung mit der allgemeinen Strukturformel mit einem mittleren Molekulargewicht von 500 bis 100.000,
wobei R1 und R2 unabhängig voneinander gewählt werden und Wasserstoff, Alkyl, Hydroxyalkyl, Alkenyl, Alkinyl, Aralkyl oder Phenyl sind, sowie
von der Herstellung der Diallylammonium-Schwefeldioxid-Copolymere und der homopolymeren Verbindungen herrührendes, in der Reaktion nicht umgesetztes Diallyldimethylammoniumhalogenid und Diallyldimethylammonium-Hydrogensulfit, welches sich bildet bei der Herstellung des Diallyldimethylammonium-Schwefeldioxid-Copolymeren aus Diallyldimethylammonuimhalogenid und eingeleitetem Schwefeldioxid,enthalten.

In der Gruppe der Verbindungen, ausgewählt aus den Diallylammonium-Schwefeldioxid-Copolymeren, den Homopolymeren und dem bei der Reaktion nicht umgesetzten Monomeren, beispielsweise Diallyldimethylammoniumchlorid sind die Diallylammonium-Schwefeldioxid-Copolymere in einem Anteil von 1 Gew.-% bis 100 Gew.-%, bezogen auf die Mischung der Verbindungen in dieser Gruppe, enthalten. Der Anteil der Homopolymeren beträgt 0 Gew.-% bis 60 Gew.-%, bezogen auf die Mischung der Verbindungen, und der Anteil des nicht umgesetzten Monomeren 0 Gew.% bis 70 Gew.-%. Typische Mischungen dieser Verbindungen enthalten 80 Gew.-% Diallylammonium-Schwefeldioxid-Copolymer, 5 Gew.-% Homopolymer und 15 Gew.-% nicht umgesetztes Monomer oder 70 Gew.-% Diallylammonium-Schwefeldioxid-Copolymer, 5 Gew.-% Homopolymer und 25 Gew.-% nicht umgesetztes Monomer.

Alternativ können auch für eine ausreichende Schichtdickenverteilung zu 100% Monomere angewendet werden, wobei allerdings keine glänzenden Beschichtungen erreicht werden.
In vielen Fällen wurde gefunden, daß durch die Copolymeren allein, z.B. XP-104 gemäß Beispiel 11, auch bei verstärkter Zugabe keine wesentlich verbesserte Schichtdickenverteilung, d. h. besser als 2,4 bis etwa 1,6 erreichbar war. Durch geringfügige Zugabe von Monomeren, wie z. B. Diallyldimethylammoniumchlorid sowie das sich in der sauren Syntheselösung beispielsweise bei pH-Werten von 1-2 nach Reaktionsende einstellende Diallyeldimethylammonium-Hydrogensulfit, ließen sich die Schichtdicken weiter vergleichmäßigen auf Indexwerte unter 1,6.

Die Copolymere enthaltende Reaktionslösung kann auch so behandelt werden, daß die Polymeren als kristalliner Feststoff ausfallen, in dem kein freies Diallyldimethylammonium enthalten ist, sondern nur das reine Copolymer.

Die beanspruchten Diallylammonium-Schwefeldioxid-Copolymere enthalten heterocyclische Ringstrukturen in einem 5-Ringsystem. Nur diese sind geeignet, die Schichten mit der geforderten gleichmäßigen Schichtdicke zu erzeugen. Ähnliche Diallylammonium-Schwefeldioxid-Copolymere, wie beispielsweise die in der US-Patentschrift 41 34 804 beschriebenen Polyaminsulfone mit 6-Ringsystemen, weisen nicht dieselben Vorteile auf. Insbesondere ist es mit diesen Verbindungen nicht möglich, Schichten mit der geforderten Gleichmäßigkeit abzuscheiden. Außerdem ist die Tendenz zur Blasenbildung gegenüber den in der US-Patentschrift offenbarten Verbindungen deutlich verringert.

Derartige Diallylammonium-Schwefeldioxid-Copolymere mit einem 5-Ringsystem sind durch geeignete Reaktionsführung und Substitution der Monomere bei deren Herstellung erhältlich. Insbesondere erhält man diese Verbindungen durch Polymerisation in Wasser als Lösungsmittel. Auch die Wahl des Polymerisationsstarters könnte zur Bildung des 6-Ringes in den US-Patentschriften geführt haben. Bei Verwendung von Ammoniumpersulfat anstelle anderer Peroxid-Starter, beispielsweise Di-tert.-Butylperoxid oder Di-Benzoylperoxid, werden die erfindungsgemäßen Diallylammonium-Schwefeldioxid-Copolymere gebildet.

Die Bildung der 5-Ringsysteme kann einfach durch kernmagnetische Resonanzspektroskopie (NMR) nachgewiesen werden. Beispielsweise sind die NMR-Spektren der 5-Ringstrukturen und der 6-Ringstrukturen in einem ¹³C-NMR-Spektrum leicht voneinander unterscheidbar. Dies wurde bereits bei Lancaster, Baccei und Panzer in Polymer Letters, Edition 14, Seite 549 (1976) nachgewiesen.

Anstelle der Halogenide, vorzugsweise der Chloride, können als Gegenionen geeignete andere Anionen, z. B. auch Nitrate, Chlorate, Perchlorate und Sulfate angewendet werden.

Das in der Lösung enthaltende Amin-Epichlorhydrin-Copolymer weist vorzugsweise ein mittleres Molekulargewicht über 500 giMol und insbesondere von etwa 1500 g/Mol auf. Die Amin-Epichlorhydrin-Copolymere werden nach bekannten Verfahren durch Polykondensation beispielsweise von 3-Dimethylamino-1-propylamin mit Epichlorhydrin hergestellt. Besonders gut geeignet sind Beschichtungslösungen mit Copolymeren von Aminen, Diaminen, Triaminen, Hydrazinen und/oder Stickstoff enthaltenden heterocyclischen Verbindungen mit bis-elektrophilen Verbindungen, wie beispielsweise Bis-Glycidylether, Di-Halogenalkanen und Epihalogenhydrinen. Insbesondere gut geeignet ist 3-Dimethylamino-1-propylamin-Epichlorhydrin-Copolymer als Amin-Epichlorhydrin-Copolymer. In diesem Falle sind R1 und R2 jeweils Methylgruppen und X⁻ ist Chlorid in der vorbezeichneten allgemeinen Strukturformel II.

Die Lösung kann ferner zur Erzeugung einer hochglänzenden Zink- oder Zinklegierungsschicht zusätzlich 1-Benzylpyridinium-3-carboxylat als Glanzbildner enthalten. Als Carboxylatgruppe kommen vor allem Carboxylate der niederen Alkansäuren, wie beispielsweise Acetat in Frage. Sulfonat-Betaine, wie beispielsweise N-Benzylpyridiniumsulfonat, stellen ebenso wirksame Verbindungen dar.

Als Zinkionenquelle wird üblicherweise Zinkoxid verwendet, das sich in dem alkalischen Beschichtungsbad als Zinkat löst. Es können prinzipiell jedoch auch andere Zinkionenquellen, wie beispielsweise Zinksalze, eingesetzt werden, sofern weitere Anionen, die durch Zugabe der Zinksalze in das Bad gelangen, die Abscheidung nicht beeinträchtigen. Geeignet ist beispielsweise Zinksulfat.

Zur Abscheidung von Zinklegierungsschichten können weitere Metalle mit Zink zusammen abgeschieden werden. Beispielsweise ist es möglich, Zinkschichten mit Nickel-, Kobalt- oder Eisenbeimengungen zu erzeugen. Hierzu enthalten die Bäder zusätzlich zu der Zinkionenquelle auch Verbindungen dieser Metalle. Zusätzlich sind abgestimmte Komplexbildnerkombinationen in der Beschichtungslösung erforderlich, um die Abscheidungspotentiale zu steuern. Derartige Kombinationen sind bekannt.

Als Alkalisierungsmittel wird üblicherweise Natriumhydroxid in einer Konzentration von 50 g/l bis 200 g/l Lösung und insbesondere von 80 g/l bis 150 g/l Lösung zugegeben. Jedoch sind auch andere Alkali- und Erdalkalimetallhydroxide sowie Tetraalkylammoniumhydroxide geeignet. Jedoch muß im letzteren Falle darauf geachtet werden, daß eine eventuelle Komplexierungswirkung der Ammoniumhydroxide die Abscheidungswirkung nicht beeinträchtigt.

Neben den angegebenen Verbindungen enthalten die erfindungsgemäßen Beschichtungslösungen ferner weitere Komponenten, die dem Bad zu unterschiedlichen Zwecken zugegeben werden.

Beispielsweise kann das Bad zur Steuerung und Stabilisierung des pH-Wertes zusätzlich Natriumcarbonat enthalten. Zur Verringerung der Empfindlichkeit des Bades gegen Fremdionen, insbesondere gegen Calcium und Magnesium im Leitungswasser, kann das Bad ferner Natriumgluconat oder andere Komplexbildner enthalten. Aldehydische Aromatenverbindungen, wie beispielsweise Anisaldehyd, können dem Bad als Glanzbildner zugegeben werden. Unter Umständen verschlechtern diese Verbindungen die Schichtdickenverteilung. Diese Verbindungen werden vorzugsweise in Form ihrer Bisulfitaddukte eingesetzt, um deren Löslichkeit im Bad zu erhöhen. Thioverbindungen, wie beispielsweise Thioharnstoff, Mercaptobenzthiazol und Mercaptotriazole, werden dem Bad zugefügt, um eine Einebnung des Metallniederschlages im niedrigen Stromdichtebereich zu erzielen.

Die Temperatur des Bades kann in weiten Bereichen eingestellt werden. Beispielsweise werden gute Ergebnisse mit Temperaturen von 15 °C bis 40 °C erhalten.

Die anwendbare Stromdichte liegt zwischen 0,01 A/dm² und 15 A/dm², vorzugsweise im Bereich von 0,1 A/dm² bis 6 A/dm². In diesem Bereich werden glänzende, eingeebnete, gleichmäßig dicke und blasenfreie Überzüge erhalten.

Die kathodische Stromausbeute des Bades liegt zwischen 80 % und 95 %, bezogen auf die abgeschiedene Metallmenge bei reinen Zinküberzügen.

Die erfindungsgemäße Lösung kann sowohl zur Beschichtung von Werkstükken in der sogenannten Gestelltechnik eingesetzt werden, bei der die Werkstücke an einem Gestell fest montiert in das Bad eingetaucht werden. Kleinteile werden wegen der aufwendigen Montagetechnik jedoch nicht mit der Gestelltechnik metallisiert, sondern mit einem Trommelverfahren, bei dem die zu metallisierenden Teile in eine in der Badlösung befindliche Trommel eingefüllt und in der Trommel metallisiert werden. Auch diese Verfahrensweise ist mit der erfindungsgemäßen Lösung problemlos möglich.

Als Anoden können sowohl lösliche Zinkanoden als auch unlösliche Anoden, beispielsweise aus Eisen, mit Nickel legiertem Eisen oder Titan, eingesetzt werden.

Zur Vergleichmäßigung der Schichtdickenverteilung auf dem zu beschichtenden Werkstück und im Falle der Gestelltechnik auch auf den einzelnen gleichzeitig zu beschichtenden Werkstücken, kann in die Beschichtungslösung Luft eingeblasen und die Lösung auf diese Weise in heftige Bewegung versetzt werden.

Zur Erläuterung der Erfindung sind nachfolgend einige Beispiele dargestellt.

### Beispiel 1:

Ein cyanidfreies alkalisches Bad mit der Zusammensetzung:

| | |
|---|---|
| Zink als Zinkoxid | 10 g, |
| Natriumhydroxid | 130 g, |
| Natriumcarbonat | 20 g |
| pro Liter wäßrige Lösung | |

als Grundzusammensetzung und

| | |
|---|---|
| 1-Benzylpyridinium-3-carboxylat | 40 mg, |
| Mercaptobenzthiazol | 0,1 g |
| pro Liter wäßrige Lösung | |

als Zusätze
wurde zur Zinkabscheidung verwendet.

Das Bad wurde geprüft, indem Zink auf Eisenblechkathoden in einer Hullzelle bei 22 °C mit einem Gesamtstrom von 1 A 15 Minuten lang abgeschieden wurde. Die Schichtdickenverteilung bei unterschiedlichen Stromdichten wurde durch Zinkauflösung an einer Stelle auf dem beschichteten Eisenblech, an der Zink mit einer Stromdichte von 3 A/dm² abgeschieden wurde, und an einer anderen Stelle, an der Zink mit einer Stromdichte von 0,5 A/dm² abgeschieden wurde, bestimmt. Als Maßzahl wurde ein Index berechnet, der das Verhältnis der Schichtdicke, abgeschieden bei 3 A/dm², zur Schichtdicke, abgeschieden bei 0,5 A/dm², angibt.

Dem Grundbad wurden 5 ml/l einer 25 Gew.-%igen wäßrigen Lösung von Diallyldimethylammoniumchlorid-Schwefeldioxid-Copolymer in Wasser und 0,5 ml/l einer 38 Gew.-%igen wäßrigen Lösung von 3-Dimethylamino-1-propylamin-Epichlorhydrin-Copolymer zugegeben. Man erhielt gleichmäßig beschichtete, halbglänzende Zinküberzüge. Die Schichtdicken an den Meßstellen betrugen 5,7 µm (3 A/dm²) und 3,3 µm (0,5 A/dm²). Der Index betrug 1,7.

### Beispiel 2 (Vergleichbeispiel):

Der Versuch von Beispiel 1 wurde wiederholt. Anstelle der Verbindungen Diallyldimethylammoniumchlorid-Schwefeldioxid-Copolymer und 3-Dimethylamino-1-propylamin-Epichlorhydrin-Copolymer wurden andere Badzusätze verwendet, die auch in der Druckschrift DE 25 25 264 C2 beschrieben werden (5 ml einer 35 Gew.-%igen wäßrigen Lösung von Imidazol-Epichlorhydrin-Copolymer (IMEP), 1-Benzylpyridinium-3-carboxylat, Thioharnstoff, Anisaldehyd-Bisulfitaddukt pro Liter Bad).

Die Eisenbleche wurden mit einer glänzenden Zinkschicht überzogen. Die Schichtdicken betrugen 5,9 µm (3 A/dm²) und 2,0 µm (0,5 A/dm²), der Index 3,0.

### Beispiel 3:

Der Versuch von Beispiel 1 wurde wiederholt. Zusätzlich wurde 1-Benzylpyridinium-3-carboxylat in einer Konzentration von 80 mg/l zur Badlösung zugegeben.

Es wurde ein im gesamten Stromdichtebereich glänzender Zinküberzug erhalten mit einer gleichmäßigen Schichtdickenverteilung. Nach einstündiger Behandlung des beschichteten Bleches im Temperungsofen bei 120 °C waren die Bleche unverändert und wiesen keine Blasen auf.

### Beispiel 4:

Der Versuch von Beispiel 1 wurde wiederholt. Die Temperatur bei der Abscheidung wurde auf 30 °C erhöht.

Es wurden glänzende bis haibglänzende Zinküberzüge ohne Anbrennungen erhalten. Die Schichtdickenverteilung war ebenso gleichmäßig.

### Beispiel 5:

Der Versuch von Beispiel 1 wurde in einem 5-Liter-Becherglas mit reinen Zinkanoden wiederholt. Die Eisenblechkathoden waren mehrfach im rechten Winkel der Länge nach gebogen und wurden bei einer mittleren Stromdichte von 2 A/dm² eine Stunde lang mit Zink beschichtet. Während dieser Zeit wurde Luft durch die Beschichtungslösung geleitet.

Die Schichtdicken variierten von 25 µm bis 32 µm. Die Schicht war halbglänzend bis glänzend.

Eine nachfolgende Blauchromatierung mit dem Chromatierungsbad ICP 33L der Firma Atotech Espana, S.A., Spanien, welches haxavalente Chromverbindungen sowie anorganische Salze enthält und ein bläuliches Finish erzeugt, konnte problemlos durchgeführt werden.

Nach einstündiger Behandlung des beschichteten Bleches im Temperungsofen bei 120 °C waren die Bleche unverändert und wiesen keine Blasen auf.

### Beispiel 6:

Der Versuch von Beispiel 3 wurde wiederholt. Jedoch wurden der Beschichtungslösung zusätzlich 50 mg/l Anisaldehyd-Bisulfitaddukt hinzugefügt. Die Beschichtung wurde bei einem Gesamtstrom von 1 A in der Hullzelle während einer Beschichtungszeit von 15 Minuten durchgeführt.

Es wurde ein glänzender, gleichmäßiger Zinküberzug erhalten. Die Schichtdicken betrugen 5,8 µm (3 A/dm²) und 3,3 µm (0,5 A/dm²), der Index 1,7. Auch nach einer Erwärmung im Ofen waren keine Blasen erkennbar.

### Beispiel 7:

Zu der Grundzusammensetzung von Beispiel 1 wurden pro Liter wäßrige Lösung 6 ml Diallyldiethylammoniumchlorid-Schwefeldioxid-Copolymer, 1 ml 3-Dimethylamino-1-propylamin-Epichlorhydrin-Copolymer, 50 mg 1-Benzylpyridinium-3-carboxylat und 100 mg Thioharnstoff hinzugefügt.

Bei einer Temperatur von 30 °C und einem Gesamtstrom von 1 A wurde nach 15 Minuten Beschichtungszeit in einer Hullzelle ein gleichmäßig dicker Zink-Überzug, mit guter Einebnung und ohne Anbrennungen, erhalten. Das Blech war vollständig mit Zink bedeckt und wies Schichtdicken von 6,6 µm (3 A/dm²) und 5,4 µm (0,5 A/dm²) auf. Der Index betrug 1,3.

Die Zinkschicht konnte problemlos mittels des Gelbchromatisierungsbades ZP1C der Firma Atotech España, S.A., welches hexavalente Chromverbindungen und anorganische Salze enthält und ein iridisierendes Finish ergibt, beschichtet werden und wies auch nach einer Temperungsbehandlung keine Blasen auf.

### Beispiel 8:

Das Beispiel 7 wurde wiederholt.Die Konzentration von 1-Benzylpyridinium-3-carboxylat im Bad wurde auf 100 mg/l erhöht. Die Beschichtungsbedingungen entsprachen denen von Beispiel 7.

Das Zinkschicht war hochglänzend ohne Blasenbildung, auch nach einer Temperungsbehandlung. Der ermittelte Schichtdickenindex betrug 1,6 bis 1,7.

### Beispiel 9:

Beispiel 8 folgend wurden 4 ml/l einer Lösung von 35 Gew.-% Imidazol-Epichlorhydrin-Copolymer (IMEP) zum Bad hinzugefügt.

Das verzinkte Blech war hochglänzend ohne Blasenbildung nach einer Temperungsbehandlung. Der Schichtdickenverteilungsindex betrug 1,6 bis 1,7.

### Beispiel 10:

Eine Zinkschicht wurde mit einem Bad nach Beispiel 1 abgeschieden. Jedoch wurde anstelle von 3-Dimethylamino-1-propylamin-Epichlorhydrin-Copolymer eine der Verbindungen
a) 1,3-Tetramethyldiaminopropan-Epichlorhydrin-Copolymer in Wasser oder
b) Diethylentriamino-Epichlorhydrin-Copolymer in Wasser
eingesetzt.Die Schichten wiesen eine ähnlich gute Schichtdickenverteilung wie die nach Beispiel 1 hergestellten Schichten auf.

### Beispiel 11

(Schichtdickenverteilung unter Verwendung verschiedener Diallyldimethylammoniumchlorid-Schwefeldioxid-Copolymere):

| Badzusammensetzung: | |
|---|---|
| Zink als Zinkoxid | 10 g, |
| Natriumhydroxid | 130 g, |
| Natriumcarbonat | 20 g, |
| 1 -Benzylpyridinium-3-carboxylat | 10 mg, |
| Natriumgluconat | 1,5g, |
| 3-Mercapto-1.2.4-triazol | 0,1 g, |
| Zusatz: 3-Dimethylamino-1-propylamin-Epichlorhydrin-Copolymer | 0,5 ml |
| pro Liter wäßrige Lösung | |

Die Diallyldimethylammoniumchlorid-Schwefeldioxid-Copolymere (XP 1xx) wurden mit variierenden Schwefeldioxid- und Initiator-Mengen (siehe Synthesebeispiel) hergestellt und als 25 Gew.-%ige Lösungen in Wasser eingesetzt. Die Verbindungen PAS A5 und PAS 92 sind Produkte der Firma Nitto Boseki Co., Ltd., Tokio, Japan, und sind nach Angaben des Herstellers ebenfalls Diallyldimethylammoniumchlorid-Schwefeldioxid-Copolymere, allerdings mit einem nicht erfindungsgemäßen 6-Ring-System (gemäß Strukturformel **IV**).

Nachfolgend sind die Beschichtungsergebnisse mittels einer Hullzelle angegeben. Die Beschichtungsbedingungen entsprechen denen von Beispiel 1. Die Werte in Tabelle 1 geben die Schichtdickenverteilungsindices an.

**Tabelle 1**

| Konzentration | 4,0 ml/l | 6,0 ml/l | 8,0 ml/l | 10,0 ml/l |
|---|---|---|---|---|
| PAS A5 | 3,04 | 3,0 | 2,94 | 2,8 |
| PAS 92 | 3,85 | 3,82 | 3,67 | 3,62 |
| XP 101 | 2,1 | 2,0 | 2,0 | 1,8 |
| XP 103 | 2,3 | 2,0 | 2,0 | 2,1 |
| XP 104 | 2,0 | 1,9 | 1,9 | 1,6 |
| XP 105 | 2,1 | 2,0 | 1,8 | 2,1 |
| XP 106 | 2,4 | 2,0 | 1,9 | 2,0 |
| XP 114 | 2,3 | 2,5 | 2,2 | 1,9 |

### Beispiel 12:

Es wurde dieselbe Badzusammensetzung wie in Beispiel 11 verwendet. Jedoch wurden als Zusatz verschiedene Verbindungen und Kombinationen von Verbindungen gemäß der nachfolgenden Tabelle verwendet (BP3C: 1-Benzylpyridinium-3-carboxylat, IMEP: Imidazol-Epichlorhydrin-Copolymer, Verb. **II**: 3-Dimethylamino-1-propylamin-Epichlorhydrin-Copolymer). Die Beschichtungsbedingungen entsprechen denen des vorangegangenen Beispiels.

Es werden in Tabelle 2 wieder die Schichtdickenindices angegeben, wobei Kombination Nr. 5 ein nicht erfindungsgemäßes Vergleichsbeispiel ist:

**Tabelle 2**

| Komb. | XP 104 [ml/l] | BP3C [mg/l] | IMEP [ml/l] | Verb. **II** [ml/l] | Schichtdickenindex |
|---|---|---|---|---|---|
| 1 | 5 | - | - | - | 2,0 |
| 2 | 5 | 40 | - | - | 1,6 |
| 3 | 5 | 80 | - | - | 1,6 |
| 4 | 5 | 80 | - | 0,5 | 1,65 |
| 5 | - | 40 | - | 0,5 | 2,86 |
| 6 | 5 | - | 0,3 | - | 1,85 |
| 7 | 5 | - | 0,6 | - | 1,95 |
| 8 | 5 | - | 0,6 | 0,5 | 2,20 |
| 9 | 5 | - | 1,0 | 0,5 | 2,05 |
| 10 | 5 | - | 2,0 | 0,5 | 2,0 |

### Beispiel 13

Synthesebeispiel für Diallyldimethylammoniumchlorid-Schwefeldioxid-Copolymer des Typs XP 104:
Eine 60 Gew.-%ige wäßrige Lösung von 1260 g Diallyldimethylammoniumchlorid (Firma Aldrich, Deutschland) wurde mit 540 ml Wasser verdünnt. Zu dieser Lösung wurden 200 g Schwefeldioxid bei bis zu 30 °C langsam eingeleitet. Bei 28°C wurden 8,7 g Ammoniumperoxodisulfat in 43 ml Wasser als Initiator zugefügt. Nach 2,5 Stunden wurden weitere 13 g Ammoniumperoxodisulfat, in 65 ml Wasser gelöst, hinzugegeben. Anschließend wurde 5 Stunden bei 70°C erwärmt.
Es wird ein Produkt mit einem mittleren Molekulargewicht von etwa 1400 g/Mol im polymeren Anteil erhalten. Das Molekulargewicht wurde bestimmt durch Gel-Permeation-Chromatographie (GPC) mit Ultrahydrogel 120/250; refraktometrische Bestimmung, Pullulan und Maltooligosaccharid-Standard.

Zu den weiteren in der Tabelle 1 aufgeführten Verbindungen (XP1xx) sind die Synthesedaten der nachstehenden Tabelle 3 zu entnehmen; die Herstellung erfolgt, wenn nicht anders vermerkt, gemäß dem vorstehenden Synthesebeispiel für XP 104.

**Tabelle 3**

| Typ | Diallyldimethyl-ammoniumchlorid | SO₂ | Ammoniumpersulfat | Reaktionsbedingungen |
|---|---|---|---|---|
| XP 101 | 87 g einer 60%Lösung mit 37 ml Wasser | 13,3 g | 0,6 g in 3 ml Wasser | 24 Stunden bei 50°C |
| XP 103 | 85 g einer 60 % Lösung mit 25 ml Wasser | 9,1 g | 0,4 g in 2 ml Wasser, dann 0,6 in 3 ml Wasser | 16 Stunden bei 67°C |
| XP 105 | 87 g einer 60 % Lösung | 13,9 g | 0,6 g in 3 ml Wasser | 16 Stunden bei 68°C |
| XP 106 | 69,6 g einer 60 % Lösung mit 15 ml Wasser | 10,9 g | 0,5 g in 2,4 ml Wasser | 18 Stunden bei 106°C |
| XP 114 | 58 g einer 60 % Lösung mit 50 ml Wasser | 9,4 g | 0,6 g in 3 ml Wasser | 26 Stunden bei 77°C |

Analog zu dem bei Lancaster, Baccei und Panzer in Polymer Letters, Edition 14, Seite 549 (1976) beschriebenen Meßverfahren wurde die chemische Struktur der erhaltenen Verbindung in D₂O als Lösemittel und Trimethylsilylpropansulfonat (TSP) als Standard ermittelt. Die Verbindung ergab im ¹³C-NMR-Spektrum Signale, die einem 5-Ring zugeordnet werden müssen:

Nachfolgend ist ein typisches Beispiel angegeben:
- ¹³C-NMR (D₂O,TSP):: 34,9 (Ring-CH-),
54,5 1-CH₂-SO₂-),
55,5, 57,1 und 57,7 (CH₃-N⁺-),
71,1 und 71,4 (Ring-CH₂-).

Diese Signale sind in guter Übereinstimmung mit den in der vorstehenden zitierten Literaturstelle angegebenen NMR-Daten für 5-Ring-Polymere.

Die getroffene Zuordnung zu einem 5-Ring-System erfährt eine weitere Stütze hinsichtlich der Anzahl und der Lage der Signale durch Übereinstimmung der gemessenen Spektren mit berechneten Spektren.

Darüber hinaus waren in den ¹³C-NMR-Spektren die Signale für das Monomere Diallyldimethylammoniumchlorid und für eine Poly-Diallyldimethylammoniumchlorid-Sequenz oder ein Diallyldimethylammoniumchlorid-Homopolymer erkennbar.

Poly-Diallyldimethylammoniumchlorid-Signale:
- ¹³C-NMR (D₂O,TSP):: 29,2 (Gerüst-CH₂-)
41,0 und 41,4 (Ring-CH-),
55.2 und 56,9 (CH₃-N⁺-),
73,2 (Ring-CH₂-).

### Beispiel 14

Synthesebeispiel von3-Dimethylamino-1-propylamin-Epichlorhydrin-Copolymer:
1,088 kg 3-Dimethylamino-1-propylamin
0,709 kg Epichlorhydrin
2,7 Liter Wasser

3-Dimethylamino-1-propylamin wurde vorgelegt. Unter Rühren wurde Wasser in 500 ml-Portionen zugegeben. Auch Epichlorhydrin wurde portionsweise unter Rühren zur Reaktionsmischung zugegegen. Das Reaktionsgefäß wurde dann auf 100 °C Innentemperatur erwärmt und die Reaktionsmischung 5 Stunden lang gerührt. Die Mischung wurde dann mit Schwefelsäure auf pH 4 gebracht.

Das Gesamtgewicht der Reaktionsmischung betrug anschließend 7,25 kg, der Polymergehalt 1,8 kg, das Gesamtvolumen 6,4 Liter und das Trockengewicht des Produktes 38 Gew.-% der Reaktionsmischung.

### Beispiel 15

Bad- Zusammensetzung pro Liter Lösung

| | |
|---|---|
| Zink | 10 g/l |
| Natriumhydroxid | 130 g/l |
| Natriumcarbonat | 25 g/l |
| Natriumgluconat | 1,2 g/l |
| 3- Mercaptotriazol | 0,1 g/l |
| 3-Dimethylamino-1-propylamin-Epichlorhydrin-Copolymer, 38 Gew% | 0,5 ml/l |
| XP-104, 25 Gew% | 4ml/l |
| 1-Benzylpyridinium-3-Carboxylat | 40 mg/l |
| Rest Wasser | |

Auf einem Hull-Zellen-Blech, beschichtet bei 1 Ampere zeigt nach 15 min die Schichtdicken 6,35 und 3,8µm jeweils bei hoher und niedriger Stromdichte. Das Schichtdickenverhältnis ist 1,65.

### Beispiel 16

Zu dem Bad gemäß Beispiel 15 wurde 1 ml/l an XP-104 hinzugefügt. Die gemessenen Schichtdicken betrugen bei analoger Behandlung 6,41 und 3,86 µm, das daraus resultierende Schichtdickenverhältnis ist 1,66.

### Beispiel 17

Beispiel 16 wurde wiederholt, jedoch wurde Diallyldimethylammoniumchlorid (DADMAC) als 60 Gew% Lösung zu 0,2 ml/l hinzugefügt. Die gemessenen Schichtdicken nach 15 min waren 6,21 und 4,38 µm; das entspricht einem Schichtdickenverhältnis von 1,4.

### Beispiel 18

Zu der Badzusammensetzung gemäß Beispiel 16, jedoch ohne Dimethylaminopropylamin-Epichlorhydrin-Copolymer, XP-104 und Benzylpyridinium-Carboxylat wurden 2 - 20 ml/l (DADMAC) hinzugefügt. Die Ergebnisse sind aus der nachfolgenden Tabelle 4 ersichtlich:

**Tabelle 4**

| DADMAC | Schichtdicke µm bei Stromdichte | | Verteilung/relativ | |
|---|---|---|---|---|
| ml/l | hoch | niedrig | | |
| 2 | 1,27 | 1,05 | 1,21 | 1,21 |
| 4 | 1,29 | 3,97 | 0,32 | 3,13 |
| 8 | 1,14 | 3,96 | 0,28 | 3,57 |
| 12 | 2,37 | 3,82 | 0,62 | 1,61 |
| 20 | 8,12 | 2,18 | 3,72 | 3,72 |

Dieses Beispiel zeigt, daß Monomere allein eine Schichtdickenverteilung stark beeinflussen können, so daß die Beispielzugaben von 2 und 12 ml/l noch unter die erfindungsgemäße Lösung fallen. Allerdings ist die Version des Beispieles 17 die bevorzugte Ausführungsform, da nach Beispiel 17 glänzende und gleichmäßige Beschichtungen erreicht wurden, während im Beispiel 18 das Resultat auf einem Hull-Zellen-Blech insofern schlechter war, als die Beschichtung matt und dunkel waren und bei hohen Monomerzugaben teilweise Anbrennungen festzustellen waren. Außerdem war eine Ablagerung von pulverförmigem Zink auf dem Blech festzustellen.

### Beispiel 19

Dieses Beispiel zeigt die Wirkung des reinen Polymers.

Eine Reaktionslösung von XP-104, gemäß Beispiel 12 hergestellt, wurde zu einem feuchten ÖL teil-lyophilisiert und mit dem vielfachen Volumen Methanol versetzt. Ein kristalliner Feststoff fiel dabei aus. Man trennt ab und kristallisiert anschließend aus Methanol-Wasser um. Laut H-NMR waren die farblosen Kristalle frei von Diallyldimethylammonium-Monomer und enthielten lediglich das Diallyldimethyammoniumchlorid-Schwefeldioxid-Copolymer. Das mittlere Molekulargewicht betrug 5.300 g/Mol, ermittelt nach der bereits beschriebenen Methode.

Dieses Material, XP-104-Umkristallisiert, wurde wie zuvor beschrieben, einem Hull-Zellen-Test bei 1 A, 15 min und 24 °C unterzogen.

| Badzusammensetzung pro Liter Lösung | |
|---|---|
| Zink | 10 g/l |
| Natriumhydroxid | 130 g/l |
| Natruimcarbonat | 25 gil |
| Trilon D (komplexierende Triessigsäure von Fa. BASF), anstelle von Natriumgluconat | 1,25 ml/l |
| 3-Mercaptotriazol | 0,1 g/l |
| XP-104-Umkristallisiert in divergierenden Mengen mit divergierenden Ergebnissen gemäß Tabelle 5 | |
| Rest Wasser | |

**Tabelle 5**

| XP-104 -Umkr. | Schichtdicke µm bei Stromdichte | | Index | Beschichtungsmerkmal Beschicht.-länge 100 mm |
|---|---|---|---|---|
| g/l | hoch | niedrig | | |
| 0,36 | 8,34 | 3,5 | 2,38 | grau-matt bis 90-95 mm |
| 0,50 | 8,25 | 3,65 | 2,26 | grau-matt bis 70-75 mm |
| 0,75 | 7,06 | 3,43 | 2,05 | halbglänzend bis glänzend |
| 1,0 | 7,09 | 4,09 | 1,93 | gleichmäßig |

Die letzte Beschichtung wird als technisch befriedigend im Sinne der Erfindung angesehen und enthält als organische Bad-Matrix lediglich eine Komponente, 3-Mercaptotriazol, neben dem beanspruchten Polymer XP-104.
Die komplexierenden Verbindungen Gluconat oder Trilon D werden vom Fachmann zur Wasserenthärtung eingesetzt und sind kein inherenter Bestandteil der Badmatrix

### Beispiel 20 bis 22:

Zu dem Bad gemäß Beispiel 1 werden 50 ppm Eisen als Eisensulfat, bezogen auf Zink zugefügt.
Das Bad wurde in gleicher Weise wie das des Beispiels 1 geprüft.
Die Schichtdicken an den Meßstellen betrugen 5,7 bis 3,4 µm. Der Index betrug 1,7; der Fe-Gehalt des Überzuges lag bei 0,55%.
Es wurde ein halbglänzender und gleichmäßiger Überzug erzeugt, der sich leicht mit Ecopas Black 8000, einem Chromsalz und anorganische Säuren enthaltenden Bad der Firma Atotech Espana S.A., chromatieren läßt. Es wird ein einheitlich schwarzes dekoratives Finish erzeugt.

Als Beispiel 21 und 22 wurde das Beispiel 20 wiederholt, jedoch einmal mit einer Zugabe von 50 ppm Eisen als Eisensaccharat und einmal mit Eisengluconat. Die Ergebnisse entsprachen denen des Beispieles 20.

### Beispiel 23:

Zu dem Bad gemäß Beispiel 3 werden 50 ppm Eisen als Eisensulfat, bezogen auf Zink zugefügt.
Es wurde ein gleichmäßiger und halbglänzender Überzug erzeugt.
Die Schichtdicke betrug 6,8 bis 5,5 µm; der Index betrug 1,2. Der Eisengehalt des Überzuges lag bei 0,65%.

Der Überzug ist leicht innerhalb von 30 Sekunden mit Tridur Yellow, einem Chromsalze enthaltenden Bad der Firma Atotech Espana S.A., zur Erzeugung einer gelben irisierenden Färbung zu chromatisieren.
Nach einstündiger Behandlung der beschichteten Bleche gemäß den Beispielen 20 bis 22 im Temperungsofen bei 180 ° C waren die Bleche unverändert und wiesen keine Blasen auf.

## Patentansprüche

1. Wäßrige alkalische cyanidfreie Lösung zum elektrolytischen Abscheiden von Zink- oder Zinklegierungsüberzügen auf Substratoberflächen, mindestens enthaltend
eine Zinkionenquelle, ein Alkalisierungsmittel und ein Diallylammonium-Schwefeldioxid-Copolymer mit der allgemeinen Strukturformel
mit einem mittleren Molekulargewicht von 240 g/Mol bis 10.000 g/Mol,
wobei R1 und R2 unabhängig voneinander gewählt werden und Wasserstoff, Alkyl, Hydroxyalkyl, Alkenyl, Alkinyl, Aralkyl oder Phenyl und
X⁻ = F⁻, Cl⁻, Br⁻, I⁻ sind.

2. Lösung nach Anspruch 1, gekennzeichnet durch ein zusätzlich enthaltenes Amin-Epichlorhydrin-Copolymer, erhältlich durch Umsetzung von Epichlorhydrin mit Verbindungen, ausgewählt aus der Gruppe der Amine, Diamine und Triamine.

3. Lösung nach einem der vorstehenden Ansprüche, gekennzeichnet durch ein zusätzlich enthaltenes Amin-Epichlorhydrin-Copolymer mit der allgemeinen Strukturformel
wobei R1 und R2 unabhängig voneinander gewählt werden und Wasserstoff, Alkyl, Hydroxyalkyl, Alkenyl, Alkinyl, Aralkyl oder Phenyl sind,
X- = F⁻, Cl⁻, Br⁻, I⁻ und
0 ≤ y ≤ 20 ist.

4. Lösung nach einem der vorstehenden Ansprüche, gekennzeichnet durch Diallylammonium-Schwefeldioxid-Copolymere mit einem mittleren Molekulargewicht von 240 g/Mol bis 6000 g/Mol, vorzugsweise größer 1000 g/Mol.

5. Lösung nach einem der vorstehenden Ansprüche, gekennzeichnet durch Diallylammonium-Schwefeldioxid-Copolymere mit n ≥ m > 0.

6. Lösung nach einem der vorstehenden Ansprüche, gekennzeichnet durch Diallylammonium-Schwefeldioxid-Copolymere mit R1 = R2 = Methyl.

7. Lösung nach einem der vorstehenden Ansprüche, gekennzeichnet durch eine zusätzlich enthaltene homopolymere Verbindung mit der allgemeinen Strukturformel
mit einem mittleren Molekulargewicht von 500 bis 100.000,
wobei R1 und R2 unabhängig voneinander gewählt werden und Wasserstoff, Alkyl, Hydroxyalkyl, Alkenyl, Alkinyl, Aralkyl oder Phenyl sind.

8. Lösung nach einem der vorstehenden Ansprüche, gekennzeichnet durch zusätzlich oder allein anstelle der Copolymeren und/oder Homopolymeren enthaltenes Diallyldimethylammoniumhalogenid und/oder Diallyldimethylammoniumhydrogensulfit.

9. Lösung nach einem der vorstehenden Ansprüche, gekennzeichnet durch ein Amin-Epichlorhydrin-Copolymer mit einem mittleren Molekulargewicht größer als 500 g/Mol und vorzugsweise von etwa 1500 g/Mol.

10. Lösung nach einem der vorstehenden Ansprüche, gekennzeichnet durch 3-Dimethylamino-1-propylamin-Epichlorhydrin-Copolymer als Amin-Epichlorhydrin-Copolymer.

11. Lösung nach einem der vorstehenden Ansprüche, gekennzeichnet durch zusätzlich enthaltene Betaine, enthaltend mindestens eine Pyridiniumgruppe und Carboxylat-und/oder Sulfonatgruppen.

12. Lösung nach einem der vorstehenden Ansprüche, gekennzeichnet durch zusätzlich enthaltenes 1-Benzylpyridinium-3-carboxylat.

13. Lösung nach einem der vorstehenden Ansprüche, gekennzeichnet durch zusätzlich enthaltene Thioverbindungen.

14. Lösung nach Anspruch 8, dadurch gekennzeichnet, daß anstelle der Halogenidionen auch ein oder mehrere Gegenionen aus der Gruppe, gebildet aus Nitraten, Chloraten, Perchloraten und Sulfaten Verwendung finden.

15. Verwendung einer wäßrigen Lösung nach einem der Ansprüche 1 bis 14 zum elektrolytischen Abscheiden von glänzenden und blasenfreien Zink-oder Zink-Legierungsüberzügen mit gleichmäßiger Schichtdicke auf gekrümmten Substratoberflächen.

## Claims

1. Aqueous, alkaline, cyanide-free solution for the electrolytic deposition of zinc or zinc alloy coatings on substrate surfaces, at least containing
a zinc ion source, an alkalising agent and a diallylammonium-sulphur dioxide copolymer having the general structural formula having an average molecular weight of between 240 g/mol and 10,000 g/mol,
in which R1 and R2 are selected independently of each other and are hydrogen, alkyl, hydroxyalkyl, alkenyl, alkinyl, aralkyl or phenyl, and
X⁻ = F⁻, Cl⁻, Br⁻, I⁻.

2. Solution according to claim 1, characterised by an additionally contained amine-epichlorohydrin copolymer, obtainable by reacting epichlorohydrin with compounds, selected from the group of amines, diamines and triamines.

3. Solution according to one of the preceding claims, characterised by an additionally contained amine-epichlorohydrin copolymer having the general structural formula in which R₁ and R₂ are selected independently of each other and are hydrogen, alkyl, hydroxyalkyl, alkenyl, alkinyl, aralkyl or phenyl,
X⁻ = F⁻, Cl⁻, Br⁻, I⁻ and
0 is ≤ y ≤ 20.

4. Solution according to one of the preceding claims, characterised by diallylammonium sulphur dioxide copolymers having an average molecular weight of between 240 g/mol and 6000 g/mol, preferably greater than 1000 g/mol.

5. Solution according to one of the preceding claims, characterised by diallylammonium sulphur dioxide copolymers with n ≥ m > 0.

6. Solution according to one of the preceding claims, characterised by diallylammonium sulphur dioxide copolymers with R1 = R2 = methyl.

7. Solution according to one of the preceding claims, characterised by an additionally contained homopolymeric compound having the general structural formula having an average molecular weight of between 500 and 100,000 g/mol, in which R1 and R2 are selected independently of each other and are hydrogen, alkyl, hydroxyalkyl, alkenyl, alkinyl, aralkyl or phenyl.

8. Solution according to one of the preceding claims, characterised by diallyldimethylammonium halide and/or diallylmethylammonium hydrogen sulphite, which is contained additionally or on its own instead of the copolymers and/or homopolymers.

9. Solution according to one of the preceding claims, characterised by an amine-epichlorohydrin copolymer having an average molecular weight greater than 500 g/mol and preferably of substantially 1500 g/mol.

10. Solution according to one of the preceding claims, characterised by 3-dimethylamino-1-propylamine-epichlorohydrin compolymer as the amine-epichlorohydrin copolymer.

11. Solution according to one of the preceding claims, characterised by additionally contained betaines, containing at least one pyridinium group and carboxylate and/or sulphonate groups.

12. Solution according to one of the preceding claims, characterised by additionally contained 1-benzylpyridinium-3-carboxylate.

13. Solution according to one of the preceding claims, characterised by additionally contained thio compounds.

14. Solution according to claim 8, characterised in that, instead of the halide ions, one or more negative ions are used, selected from the group formed from nitrates, chlorates, perchlorates and sulphates.

15. Use of an aqueous solution according to one of claims 1 to 14 for the electrolytic deposition of shiny and bubble-free zinc or zinc alloy coatings of a uniform layer thickness on curved substrate surfaces.

## Revendications

1. Solution aqueuse alcaline exempte de cyanure pour le dépôt électrolytique de revêtements de zinc et d'alliages de zinc sur des surfaces de substrats, comprenant au moins :
une source d'ions de zinc, un agent alcalinisant et un copolymère de diallylammonium et de dioxyde de soufre ayant la formule structurelle générale suivante :
avec un poids moléculaire moyen de 240 g/mole à 10.000 g/mole,
dans laquelle R1 et R2 sont choisis indépendamment l'un de l'autre et représentent un groupe hydrogène, alkyle, hydroxyalkyle, alcényle, alcynyle, aralkyle ou phényle, et
X⁻ est F⁻, Cl⁻ Br⁻, I⁻.

2. Solution selon la revendication 1, caractérisée en ce qu'elle contient en plus un copolymère d'amine et d'épichlorhydrine qui peut être obtenu en faisant réagir de l'épichlorhydrine avec des composés choisis dans le groupe comprenant les amines, les diamines et les triamines.

3. Solution selon l'une quelconque des revendications précédentes, caractérisée en ce qu'elle contient en plus un copolymère d'amine et d'épichlorhydrine de la formule structurelle générale suivante :
dans laquelle R1 et R2 sont choisis indépendamment l'un de l'autre et représentent un groupe hydrogène, alkyle, hydroxyalkyle, alcényle, alcynyle, aralkyle ou phényle,
X⁻ est F⁻, Cl⁻, Br⁻, I⁻, et
0 ≤ y ≤ 20.

4. Solution selon l'une quelconque des revendications précédentes, caractérisée en ce qu'elle contient des copolymères de diallylammonium et de dioxyde de soufre d'un poids moléculaire moyen de 240 g/mole à 6000 g/mole, de préférence supérieur à 1000 g/mole.

5. Solution selon l'une quelconque des revendications précédentes, caractérisée en ce qu'elle contient des copolymères de diallylammonium et de dioxyde de soufre avec n ≥ m > 0.

6. Solution selon l'une quelconque des revendications précédentes, caractérisée en ce qu'elle contient des copolymères de diallylammonium et de dioxyde de soufre avec R1 = R2 = méthyle.

7. Solution selon l'une quelconque des revendications précédentes, caractérisée en ce qu'elle contient en plus un composé homopolymère de la formule structurelle générale suivante :
avec un poids moléculaire moyen de 500 à 100.000,
dans laquelle R1 et R2 sont choisis indépendamment l'un de l'autre et représentent un groupe hydrogène, alkyle, hydroxyalkyle, alcényle, alcynyle, aralkyle ou phényle.

8. Solution selon l'une quelconque des revendications précédentes, caractérisée en ce qu'elle contient en plus ou seul à la place des copolymères et/ou homopolymères un halogénure de diallyldiméthylammonium et/ou un hydrogénosulfite de diallyldiméthylammonium.

9. Solution selon l'une quelconque des revendications précédentes, caractérisée en ce qu'elle contient un copolymère d'amine et d'épichlorhydrine d'un poids moléculaire moyen supérieur à 500 g/mole et de préférence égal à environ 1500 g/mole.

10. Solution selon l'une quelconque des revendications précédentes, caractérisée en ce que le copolymère d'amine et d'épichlorhydrine qu'elle contient est un copolymère de 3-diméthylamino-1-propylamine et d'épichlorhydrine.

11. Solution selon l'une quelconque des revendications précédentes, caractérisée en ce qu'elle contient en plus des bétaïnes contenant au moins un groupe pyridinium et des groupes carboxylates et/ou sulfonates.

12. Solution selon l'une quelconque des revendications précédentes, caractérisée en ce qu'elle contient en plus du 1-benzylpyridinium-3-carboxylate.

13. Solution selon l'une quelconque des revendications précédentes, caractérisée en ce qu'elle contient en plus des composés thio.

14. Solution selon la revendication 8, caractérisée en ce que l'on utilise également, à la place des ions halogénures, un ou plusieurs contre-ions choisis dans le groupe comprenant les nitrates, les chlorates, les perchlorates et sulfates.

15. Utilisation d'une solution aqueuse selon l'une quelconque des revendications 1 à 14 pour le dépôt électrolytique de revêtements de zinc ou d'alliages de zinc brillants et exempts de soufflures, avec une épaisseur de couche régulière, sur des surfaces de substrats incurvées.
